# FASCICULE DE BREVET EUROPEEN

(11) **EP 2 731 742 B1**
(45) Date de publication et mention de la délivrance du brevet: **08.04.2015**
(21) Numéro de dépôt: 12748724.7
(22) Date de dépôt: 10.07.2012
(51) Int. Cl.: B22D 11/00, B22D 11/14

(54) **PROCEDE DE COULEE SEMI-CONTINUE VERTICALE MULTI-ALLIAGES**
VERTIKALES SEMIKONTINUIERLICHES GIESSVERFAHREN FÜR MEHRERE LEGIERUNGEN
MULTI-ALLOY VERTICAL SEMI-CONTINUOUS CASTING METHOD

(30) Priorité: 12.07.2011 FR 1102197
(43) Date de publication de la demande: 21.05.2014
(73) Titulaire: Constellium France, 75008 Paris (FR)
(72) Inventeur: JARRY, Philippe, F-38000 Grenoble (FR); GUY, Serge, F-38500 Voiron (FR)
(74) Mandataire: Butruille, Jean-Remi Pierre Marie
(86) Numéro de dépôt international: PCT/FR2012/000280
(87) Numéro de publication internationale: WO 2013/007891

(56) Documents cités:
- EP-A1- 1 872 883
- EP-B1- 1 638 715
- WO-A1-03/035305
- WO-A1-2008/104052
- US-A- 3 206 808
- PINKHAM M: "NOVELIS FUSION - A SOLUTION TO CLADDING", ALUMINIUM INTERNATIONAL TODAY, DMG WORLD MEDIA, SURREY, GB, vol. 18, no. 4, 1 juillet 2006 (2006-07-01), page 32,34, XP001244064, ISSN: 1475-455X

## Description

### Domaine de l'invention

L'invention concerne le domaine de la fabrication de demi-produits tels que les plaques de laminage et les billettes de filage en alliages d'aluminium par coulée semi-continue verticale.
Plus précisément, l'invention concerne un procédé de coulée semi-continue verticale de plaques ou billettes comportant au moins deux alliages d'aluminium, par coulées simultanées et à l'aide d'au moins un séparateur.
L'invention concerne également le dispositif permettant la mise en oeuvre dudit procédé et la fabrication des dites plaques ou billettes.

### Etat de la technique

L'aluminium est utilisé de manière croissante dans les domaines de la construction aéronautique et automobile, tant en ce qui concerne les tôles de fuselage, longerons et raidisseurs de voilure, que les tôles de carrosserie ainsi que les échangeurs thermiques brasés pour l'automobile, pour des raisons de limitation du poids, mais aussi pour des réflecteurs optiques ou encore des tôles de blindage, des moules pour thermoplastiques, des pièces de forge, des pièces pour usinage..
Notamment ces applications de l'aluminium, mais la liste n'est pas exhaustive, nécessitent de trouver un compromis entre des propriétés souvent antagonistes, par exemple résistance mécanique et aptitude à la mise en forme ou résistance mécanique et résistance à la corrosion ou encore aptitude au perçage et au tournage.

Tous les alliages d'aluminium dont il est question dans ce qui suit sont désignés, sauf mention contraire, selon les désignations définies par l' « Aluminum Association » dans les « Registration Record Series » qu'elle publie régulièrement.

L'utilisation d'alliages homogènes permet de remplir certaines exigences, mais des améliorations substantielles pourraient être obtenues s'il était possible, par exemple, de contrôler une variation de composition entre la surface et le coeur d'une tôle ou entre la surface et le coeur d'un lopin d'extrusion, de forge ou d'usinage, et ainsi de différencier les propriétés de surface des propriétés à coeur.
Des produits plaqués, réalisés par co-laminage à chaud de deux plaques en alliages différents, existent pour certaines applications, comme par exemple :
- Les tôles de brasage, destinées principalement à l'industrie des échangeurs thermiques pour l'automobile notamment; le placage est alors un alliage à plus bas point de fusion que le coeur, et deviendra le métal d'apport qui assurera la liaison entre les pièces à assembler lors du procédé de brasage.
- Des tôles aéronautiques pour lesquelles le placage, en alliage peu chargé en éléments d'alliage, assure une protection contre la corrosion à un alliage de coeur très chargé et à très forte résistance mécanique.
- Il en va de même dans le domaine des tôles pour carrosserie automobile pour lesquelles le placage, en alliage peu chargé en éléments d'alliage, assure une bonne formabilité, notamment lors des opérations d'emboutissage, pliage ou sertissage, à un alliage de coeur plus chargé à forte résistance mécanique.
- Mais le même principe s'applique aussi pour d'autres produits dits bicouches parmi lesquels les réflecteurs optiques, avec un alliage quelconque peu onéreux revêtu d'un alliage d'aluminium de haute pureté ou encore les produits bicouches pour blindage dans le domaine militaire.

Ce procédé de co-laminage à chaud ne peut toutefois pas s'appliquer à toutes les familles d'alliages notamment aux alliages contenant du magnésium et/ou du zinc en quantité significative (produits destinés en particulier à l'industrie automobile, aéronautique ou autre) en raison de l'oxydabilité de surface des alliages riches en Mg et/ou en Zn. Il nécessite par ailleurs très souvent un double laminage à chaud, ce qui n'est favorable ni du point de vue de la productivité, ni du point de vue économique.

De ce fait, des procédés permettant la coulée simultanée de deux couches d'alliages, appelée encore coulée bi-alliage, ont été proposés en coulée semi-continue verticale.

La demande WO 03/035305 A1, ou encore le brevet US 7,407,713 B2, de la société Alcoa Inc., ainsi que d'autres demandes ou brevets de la même famille, divulguent l'utilisation d'un séparateur sous forme d'une feuille métallique qui se dévide en étant prise par le front de solidification et entraînée par le métal solide lors de la descente de la plaque. Ce séparateur demeure dans la plaque finalement obtenue. Cette solution présente l'inconvénient d'une mise en oeuvre techniquement incommode, du fait notamment de la nécessité de préchauffage d'une longueur importante de ladite feuille métallique, des problèmes d'encombrement mutuel avec les systèmes d'alimentation en métal liquide et surtout du fait de l'introduction, dans le métal liquide, de deux surfaces oxydées, la liaison métallurgique n'étant pas de ce fait garantie et les risques de délaminage ultérieurs non négligeables.

Le brevet US 4,567,936 de Kaiser Aluminum & Chemical Corporation revendique, quant à lui, une coulée bi-alliage dans laquelle l'âme est entièrement encapsulée dans la couche d'alliage de couverture. Cette couche extérieure est préalablement solidifiée et l'alliage d'âme est coulé à l'intérieur de cette coquille. Dans cette configuration, l'alliage extérieur doit avoir un liquidus significativement plus élevé que l'alliage d'âme. De plus la surface interne de la couche extérieure est nécessairement oxydée et il est à nouveau difficile de garantir une liaison métallurgique entre les deux couches. La principale revendication du brevet consiste d'ailleurs à protéger l'alliage intérieur, du type Al-Li, du refroidissement direct par l'eau.

Les demandes US 2005/0011630 A1 et US 2010/0025003 A1, de Novelis Inc, reposent sur une idée analogue, sans l'encapsulation complète de l'âme dans l'alliage de couverture. Elles décrivent un procédé permettant d'obtenir une interface saine puisque le séparateur est en fait constitué par la couche transitoirement solidifiée de l'alliage interne. Il est connu de l'homme du métier sous le nom de « Fusion™ ».
Ce procédé est donc mieux adapté aux couples d'alliages pour lesquels le liquidus de l'alliage extérieur est inférieur à celui de l'alliage intérieur. Dans les autres combinaisons d'alliages, l'obtention d'une liaison métallurgique exige une maîtrise très délicate des phases thermiques transitoires, et peut, dans certains cas, s'avérer tout simplement impossible.

La demande DE 44 20 697 A1 de « Institut für Verformungskunde und Hüttenmaschinen » de Leoben repose sur le principe d'un séparateur exogène amené à proximité du front de solidification. Toutefois, cette configuration exige que celui-ci soit positionné et demeure à une distance si petite soit-elle du front pour éviter la prise par solidification. De ce fait, s'installe une convection significative sous le séparateur qui induit un mélange relativement prononcé des deux alliages et ne permet pas une véritable séparation.

La demande WO 2009/024601 A1 d'Aleris Aluminium Koblenz GmbH revendique aussi l'utilisation d'un séparateur ; celui-ci est introduit en partie centrale, soit à mi-épaisseur de la plaque où à nouveau se forme une zone de mélange qu'il est difficile de contrôler de façon reproductible, donc industrielle ; de plus le procédé est limité par le fait que les épaisseurs des deux couches sont égales par construction. Or la plupart des applications industrielles requièrent au contraire des couches d'épaisseurs très inégales.

### Problème posé

L'invention vise à résoudre ces difficultés en permettant l'introduction d'un séparateur au contact direct du front de solidification sans qu'il soit pris par le métal qui se solidifie et entrainé par le solide ; de cette façon, il s'agit d'assurer l'étanchéité entre les deux alliages en limitant le mélange éventuel, via la zone semi-solide même s'il existe une différence de niveau de part et d'autre du séparateur.

### Objet de l'invention

L'invention a pour objet un procédé de coulée semi-continue verticale à refroidissement direct de plaques de laminage ou billettes de filage dans lequel un séparateur et deux moyens d'alimentation en métal liquide, typiquement des busettes ou goulottes, disposés de part et d'autre dudit séparateur sont utilisés, comportant les étapes suivantes:
a) Coulée d'un premier alliage d'aluminium dans le moule de coulée semi-continue verticale à l'aide de la première busette,
b) Mise en place dudit séparateur métallique ou en matériau réfractaire dans le moule, au contact du front de solidification,
c) Coulée d'un deuxième alliage d'aluminium de l'autre côté dudit séparateur à l'aide de la deuxième busette,
d) Relèvement dudit séparateur sensiblement en même temps que l'arrêt de la coulée des alliages ou légèrement avant ledit arrêt, autorisant alors un mélange des alliages dans la zone de fin de coulée de la plaque ou billette,
e) Retrait de la plaque ou billette solidifiée du moule de coulée semi-continue,
caractérisé en ce que ledit séparateur est animé d'un mouvement de vibration, à l'aide d'un vibrateur, au moins pendant toute la durée de son contact avec le front de solidification, de telle sorte que ledit séparateur n'est pas pris et entrainé par le métal solide.
Préférentiellement ledit séparateur est relevé légèrement avant l'arrêt de la coulée, autorisant le mélange entre les alliages dans une zone correspondant à ladite fin de coulée, et cette zone est ensuite éboutée.
Ce procédé présente un intérêt tout particulier lorsque lesdits alliages ont des compositions différentes, autorisant la coulée de plaques ou billettes bi-alliages. Avantageusement, la zone de début de coulée obtenue avant introduction du séparateur et coulée du deuxième alliage, constituée d'un seul premier alliage, est également éboutée.
Le séparateur peut être une plaque sensiblement plane dont la découpe en partie inférieure épouse une section verticale du front de solidification en traversant le moule de part en part pour la coulée de plaques ou billettes présentant des couches d'alliages différents superposées.
Il peut aussi être un corps cylindrique creux respectant généralement, mais pas obligatoirement, la symétrie géométrique du produit pour la coulée de billettes composites, mais aussi un corps creux à section sensiblement rectangulaire pour la coulée de plaques dites fourrées intérieurement d'un alliage différent de l'alliage extérieur.
Dans ce dernier cas, la section sensiblement rectangulaire du séparateur peut être à coins arrondis, de façon à épouser une section horizontale du front de solidification de la plaque coulée, ou de section parfaitement rectangulaire. Dans ce dernier cas, ledit séparateur est alors délimité en partie inférieure par une surface plane à angles retroussés de façon épouser la forme du front de solidification dans lesdits coins. En ce qui concerne les matériaux, ledit séparateur peut être en matériau métallique du type acier ou métal réfractaire tel que notamment molybdène ou tungstène, mais ceci n'étant pas limitatif.
Il peut aussi être réalisé en matériau réfractaire à base de céramique ou de céramique renforcée de fibre de verre.
Pour ce qui est de la vibration dudit séparateur, elle est de faible amplitude, typiquement de l'ordre de la centaine de µm à des fréquences de l'ordre de la centaine de Hz jusqu'à des fréquences ultrasoniques.
Cette vibration est produite par un vibrateur choisi dans le groupe des vibrateurs pneumatiques, électriques ou par ultra-sons, sans caractère limitatif. Préférentiellement la fréquence de vibration est de 100 à 20000 Hz et, avantageusement, l'amplitude de vibration est de 100 à 200 µm.
Selon un mode particulier, lesdits premier et deuxième alliages sont de compositions identiques. En effet, la demanderesse a pu constater que la vibration avait pour effet positif de réduire les meso-ségrégations dendritiques.
Par extension, le procédé peut s'appliquer à la coulée de plus de deux alliages mettant alors en oeuvre plus d'un séparateur.

L'invention a également pour objet le moyen de mise en oeuvre dudit procédé, à savoir un dispositif de coulée semi-continue verticale à refroidissement direct de plaques ou billettes comportant un moule de coulée semi-continue verticale tubulaire cylindrique ou rectangulaire, à extrémités ouvertes, à l'exception de l'extrémité inférieure fermée en début de coulée par un faux fond qui se déplace en descendant grâce à un descenseur au cours de la coulée de la plaque ou billette, l'extrémité supérieure étant destinée à l'alimentation en métal, l'extrémité inférieure à la sortie de la plaque ou billette, ladite extrémité supérieure étant munie de deux moyens d'alimentation en métal liquide, typiquement des busettes ou goulottes, et d'un séparateur apte à être introduit dans le moule, dans le marais de métal liquide au contact du front de solidification, divisant par la même le marais en deux zones distinctes, caractérisé en ce que ledit séparateur est relié à un vibrateur permettant de l'animer d'un mouvement de vibration typiquement multidirectionnelle, au moins pendant toute la durée de son contact avec le front de solidification, la vibration étant du type à faible amplitude, typiquement de l'ordre de la centaine de µm, préférentiellement de 100 à 200 µm, à des fréquences de l'ordre de la centaine de Hz jusqu'à des fréquences ultrasoniques, et préférentiellement de 100 à 20000 Hz. Comme dit plus haut, le séparateur peut être une plaque sensiblement plane ou un corps cylindrique creux associé à un moule tubulaire de section sensiblement circulaire, ou encore un corps creux à section sensiblement rectangulaire associé à un moule tubulaire de section sensiblement rectangulaire.
Dans ce dernier cas, la section sensiblement rectangulaire dudit séparateur peut être à coins arrondis.
Ladite section peut aussi être parfaitement rectangulaire et ledit séparateur est alors délimité en partie inférieure par une surface plane à angles retroussés pour épouser la forme du front de solidification dans les dits coins.
En ce qui concerne les matériaux, ledit séparateur peut être en matériau métallique du type acier ou métal réfractaire tel que notamment molybdène ou tungstène, mais ceci n'étant pas limitatif.
Il peut aussi être réalisé en matériau réfractaire à base de céramique ou de céramique renforcée de fibre de verre.
En ce qui concerne la vibration, elle est produite par un vibrateur choisi dans le groupe des vibrateurs pneumatiques, électriques ou par ultrasons.
Bien évidemment, par extension, ledit dispositif peut comporter plus d'un séparateur, plus de deux moyens d'alimentation en métal liquide, pour la coulée de plaques ou billettes comportant plus de deux alliages d'aluminium.

### Description des figures

La figure 1 représente en coupe la première phase de coulée du premier alliage 1, dans le moule 6 muni d'une rehausse en matériau réfractaire 7, sur le « siège » ou « fond de coulée » 8, appelé encore faux fond, le front de solidification portant le repère 2, le séparateur 3, ici du type rectangle ou cylindre, étant fixé au plateau 4 auquel est lui-même fixé le vibrateur (non représenté) relié au montage 5 par des ressorts souples, ledit montage se déplaçant de haut en bas grâce à des guides 9.
La figure 2 représente la deuxième phase au cours de laquelle le séparateur 3 est amené au contact du front de solidification et la vibration 10 enclenchée.
La figure 3 représente la troisième phase au cours de laquelle la busette d'alimentation 11 en deuxième alliage 12 est mise en place et le deuxième alliage coulé.
La figure 4 correspond au régime permanent, le deuxième alliage 12 se trouvant à coeur de la plaque ou billette et le premier 1 en partie basse à ébouter, mélangé au deuxième alliage, et en périphérie.
La figure 5 représente le % en Zn d'une section transversale de la plaque bi-alliage de l'exemple 2 avec extérieur en alliage AA5083 et âme en alliage AA7449 en fonction de la distance d en mm d'une face externe de la plaque dans le sens de l'épaisseur, obtenu par spectrométrie d'étincelle.
La figure 6 représente le % en Zn d'une section transversale de la plaque bi-alliage de l'exemple 2 avec extérieur en alliage AA6016 et âme en alliage AA7021 en fonction de la distance d en mm d'une face externe de la plaque dans le sens de l'épaisseur, obtenu par spectrométrie d'étincelle.

### Description de l'invention

Pour empêcher l'entraînement du séparateur par le métal solide, l'invention consiste à animer le séparateur d'un mouvement vibratoire de faible amplitude, typiquement de 100 à 200 µm, qui, brisant les dendrites qui se forment à son contact, repousse localement la cohérence dendritique vers des fractions solidifiées plus élevées et garantit ainsi que le séparateur ne soit pas entraîné par le métal solide. Plusieurs types de vibrateurs peuvent être utilisés : pneumatiques, électriques, par ultrasons, etc..., produisant une vibration d'une fréquence typiquement de 100 à 20000 Hz.
Le séparateur peut être un corps cylindrique creux, de préférence délimité en partie inférieure par un plan horizontal, et dont la section épouse alors une section horizontale du front de solidification, de façon à obtenir une bonne étanchéité. La section transversale du séparateur est, pour les plaques rectangulaires, calculée par modélisation thermique 3D du front de solidification et prend la forme d'un rectangle à coins arrondis selon une loi précise. Il est possible, si l'on souhaite que la séparation des alliages intervienne à distance constante des surfaces de la plaque, y compris près des chants, de concevoir un séparateur de section parfaitement rectangulaire ; en partie inférieure il n'est alors plus délimité par un plan, mais par une surface plane dont les angles sont retroussés pour épouser la forme du front dans les coins, et qui peut également être calculée par modélisation thermique 3D du front. Pour les billettes, la section du séparateur est bien entendu circulaire. Plusieurs types de séparateurs peuvent être employés : en matériau réfractaire non métallique, ou en matériau métallique (acier, métaux réfractaires tels que notamment Mo ou W) avec, selon les cas, un revêtement protecteur contre l'attaque par l'aluminium liquide. Cette configuration permet de respecter, si nécessaire, la symétrie géométrique et thermique de la plaque ou de la billette bi-alliage. Ce concept de plaque ou billette « fourrée », dans lequel une âme d'un premier alliage est totalement incluse dans un second alliage, offre en outre des possibilités nouvelles par rapport aux procédés existants. En effet, grâce à la présence de l'alliage extérieur sur les côtés de la plaque (ce qui n'est pas le cas pour le procédé Fusion™, ni pour les procédés de co-laminage), on peut envisager la transformation par laminage d'alliages de coeur très chargés en magnésium (plus de 5 %, voire 7 %) en Zn (jusqu'à 15% voire plus) en Cu (jusqu'à 5% voire plus), en Li (jusqu'à 2% voire plus), en Si (y compris à teneur hypereutectique), ou en une combinaison de ces éléments, tout en évitant un phénomène de fissuration à partir des bords, rencontré aujourd'hui lors de tentatives de laminage à chaud de ce type de multicouche.
Ces compositions conduisent à un bon compromis résistance mécanique / formabilité et l'enrobage peut permettre en outre d'améliorer notamment leur résistance à la corrosion et/ou leur formabilité. Cela ouvre de nouvelles possibilités d'applications pour l'aluminium, en particulier pour la fabrication de pièces de forme très complexes, notamment dans l'automobile, l'aéronautique, le transport, l'industrie mécanique etc.
Tel est le cas notamment de la combinaison d'un alliage d'âme de la famille AA7xxx, très chargé en éléments d'alliage durcissants, notamment du type AA7021, ou AA5xxx également très chargé, et d'un alliage de périphérie ou de placage de la famille AA6xxx, notamment du type AA6016, pour application à des tôles de carrosserie automobile.
Tel est encore le cas de la combinaison d'un alliage d'âme à nouveau de la famille AA7xxx, très chargé en éléments d'alliage durcissants, notamment du type AA7449, et d'un alliage de périphérie ou de placage de la famille AA5xxx, notamment du type AA5083, pour application à des tôles de blindage.

La fabrication de billettes fourrées peut présenter l'avantage supplémentaire de permettre l'extrusion très rapide d'alliages durs protégés par une gaine en alliage moins dur, afin de pouvoir mettre en solution l'alliage dur sur simple chaleur de filage : en effet les vitesses de filage nécessaires sont impraticables sur les alliages durs en raison de leur mauvaise filabilité. Du fait que l'alliage dur est entouré d'une couche d'alliage « mou », l'ensemble devient plus facilement filable et à plus grande vitesse autorisant précisément la mise en solution de l'alliage dur sur simple chaleur de filage. Cette spécificité est particulièrement intéressante, notamment dans le cas du filage inverse.
Le séparateur peut aussi être constitué d'une plaque plane découpée de façon à ce qu'elle épouse une section verticale du front de solidification parallèle à l'une des faces de la plaque, ou à l'une des génératrices dans le cas des billettes. Dans ce cas on n'obtient plus une plaque ou une billette fourrée, mais des produits bi-couches, voire tri-couches si l'on utilise deux séparateurs plans, voire plus.
Dans tous les cas, le séparateur peut ne pas respecter la symétrie géométrique et thermique de la plaque ou billette pour obtenir des épaisseurs de couches différentes sur les différentes faces.
En pratique, la coulée des plaques ou billettes fourrées est démarrée avec le seul alliage de périphérie. Puis le séparateur est introduit dans le métal liquide, mis en vibration, abaissé au contact du front tandis que la goulotte d'amenée de l'alliage d'âme est abaissée de conserve, de façon à alimenter l'intérieur du séparateur avec l'alliage d'âme. Tant que la vibration est activée, elle empêche la prise du séparateur par le front. L'expérience montre qu'il est possible d'obtenir des différences de niveaux entre les deux côtés du séparateur, dans un sens ou dans un autre, ce qui est la preuve d'une bonne étanchéité. En fin de coulée, le séparateur est relevé : il y a donc mélange entre les deux alliages. Cette zone doit être éboutée, à moins que l'on souhaite délibérément obtenir une variation de composition dans la longueur de la plaque ou de la billette coulée, les alliages ayant été choisis en conséquence. C'est un degré de liberté supplémentaire offert par le procédé de coulée avec séparateur vibrant.
Dans le cas où le séparateur est constitué d'une «simple» plaque plane pour la coulée de produits bi-couche, voire tri-couche si l'on utilise deux séparateurs plans, la coulée est démarrée avec un seul alliage. Puis le séparateur plaque est introduit dans le métal liquide, mis en vibration, abaissé au contact du front tandis que la goulotte d'amenée de l'autre alliage est abaissée de conserve de façon à alimenter l'autre côté du séparateur avec l'autre alliage. La suite de la coulée s'effectue comme dans le cas précédent.
Bien entendu, quelle que soit la configuration, billette ou plaque fourrée, ou bicouche simple, outre les applications du type alliage à haute résistance mécanique / alliage à bonne formabilité pour tôles pour carrosserie automobile ou bicouches pour tôles de blindage, ce procédé permet aussi de couler des produits tels que des bicouches avec coeur en alliage quelconque et placage en alliage d'aluminium de haute pureté pour application notamment aux produits dits « grand brillant », ou alliage d'âme plaqué d'un alliage de couverture pour les applications à des tôles de brasage, ou encore bicouches pour longerons et raidisseurs de voilure, cette liste n'étant pas exhaustive.

L'invention peut également s'appliquer pour la réalisation de lingots, plaques, ou billettes, comportant plus de deux couches en alliages d'aluminium en utilisant alors plus d'un séparateur.

Dans ses détails, l'invention sera mieux comprise à l'aide des exemples ci-après, qui n'ont toutefois pas de caractère limitatif.

### Exemples

### Exemple 1

Ce premier essai n'est pas conforme à l'invention car le séparateur, du type plaque, ne traverse pas le moule de part en part et une seule coulée d'un seul alliage a été mise en oeuvre, mais il était destiné à démontrer l'efficacité de la vibration pour éviter l'entrainement de la plaque par le métal solidifié.

Une plaque monobloc, en composite réfractaire / fibres de verre, a été introduite et vibrée dans le marais d'une coulée de plaque de laminage en alliage AA1050 d'une section transversale de 1100x300mm.
La plaque réfractaire mesurait 200mm de large. Elle a été introduite parallèlement à la grande face de laminage, à 65mm de la paroi du moule.
La vibration de la plaque de réfractaire était assurée par un vibrateur pneumatique du type « Netter NTC » tel que ceux utilisés pour la vidange des silos à grains et autres trémies. Il s'agit d'une vibration multidirectionnelle de faible amplitude.
La plaque vibrée a été amenée et maintenue au contact du front de solidification.
Des sondages à l'aide d'une baguette ont permis de s'assurer de l'effectivité de ce contact. Différentes pressions du vibrateur pneumatique (entre 2 bars et 4 bars) ont été testées, de telle sorte que, compte-tenu des fréquences propres de vibration du montage, on obtienne une amplitude de vibration de l'ordre de 100 à 200µm à une fréquence de l'ordre de 100Hz.
En fin de coulée, après 400mm coulés avec la plaque sur le front (réglage 4 bars), l'air comprimé a été coupé, et donc la vibration.
La plaque a alors immédiatement été prise par le front.

### Exemple 2

Dans cet essai ont été coulées:
- une plaque bi-alliage avec périphérie en alliage AA5083 et âme en alliage AA7449, typique pour une application comme tôle de blindage.
- une plaque bi-alliage avec périphérie en alliage AA6016 et âme en alliage AA7021, typique pour une application en carrosserie automobile.
Les dimensions de la section transversale totale des plaques étaient de 1100 x 300mm.
Pour ces essais un séparateur monobloc en composite réfractaire / fibres de verre, dont la section transversale, sensiblement rectangulaire, épousait le front de solidification dans un plan horizontal, a été fabriqué et utilisé de façon à obtenir une couche d'alliage extérieur de 75mm d'épaisseur en périphérie de plaque.

Aux courbures près dans les angles, dictées par la forme du front de solidification dans ces zones, l'âme était homothétique à la section totale, avec des dimensions typiques de 950x150mm.
L'épaisseur du séparateur était de 12mm sur toute sa hauteur et passait progressivement à 4mm en extrémité basse, sur une hauteur de 15mm.
En pratique, après le démarrage avec l'alliage de périphérie, le séparateur a été introduit dans le marais, descendu au contact du front de solidification, tout en le faisant vibrer dans les mêmes conditions que celles de l'exemple 1, de telle sorte qu'il ne soit pas emporté par le métal solide.
La vibration a été obtenue grâce au même vibrateur pneumatique vissé sur le cadre métallique de support du séparateur. Ce support coulissait sur des tiges de guidage verticales et était motorisé à l'aide d'un système de vis sans fin.
La goulotte amenant l'alliage d'âme a été alors abaissée et la cavité interne du séparateur alimentée.
L'étanchéité, donc la séparation des alliages, a été bien assurée, ce qu'a démontré l'observation pendant les coulées d'une différence de niveau entre l'intérieur et l'extérieur du séparateur, au gré des petites variations de débit de chacun des alliages. Il a été observé sur tranches de plaques que la structure granulaire était localement plus fine à l'emplacement du séparateur, probablement en raison de l'action mécanique de la vibration sur les dendrites.
Une mesure en spectrométrie par étincelle de la teneur en zinc d'une section transversale pour les deux types de plaque en fonction de la distance d en mm d'une face externe de la plaque dans le sens de l'épaisseur a été réalisée.
Ces profils de composition sont représentés en figures 5 et 6 et confirment la séparation tout à fait effective des alliages.

## Revendications

1. Procédé de coulée semi-continue verticale à refroidissement direct de plaques de laminage ou billettes de filage, dans lequel un séparateur et deux moyens d'alimentation en métal liquide, typiquement des busettes ou goulottes, disposés de part et d'autre dudit séparateur sont utilisés, comportant les étapes suivantes:
a) Coulée d'un premier alliage d'aluminium dans le moule de coulée semi-continue verticale à l'aide de la première busette,
b) Mise en place dudit séparateur métallique ou en matériau réfractaire dans le moule, au contact du front de solidification,
c) Coulée d'un deuxième alliage d'aluminium de l'autre côté dudit séparateur à l'aide de la deuxième busette,
d) Relèvement dudit séparateur sensiblement en même temps que l'arrêt de la coulée des alliages ou légèrement avant ledit arrêt, autorisant alors un mélange des alliages dans la zone de fin de coulée de la plaque ou billette,
e) Retrait de la plaque ou billette solidifiée du moule de coulée semi-continue, **caractérisé en ce que** ledit séparateur est animé d'un mouvement de vibration, à l'aide d'un vibrateur, au moins pendant toute la durée de son contact avec le front de solidification, de telle sorte que ledit séparateur n'est pas pris et entrainé par le métal solide.

2. Procédé selon la revendication 1 **caractérisé en ce que** ledit séparateur est relevé légèrement avant l'arrêt de la coulée, autorisant le mélange entre les alliages dans une zone correspondant à ladite fin de coulée, et **en ce que** cette zone est ensuite éboutée.

3. Procédé selon l'une des revendications 1 ou 2 **caractérisé en ce que** lesdits alliages ont des compositions différentes.

4. Procédé selon l'une des revendications 1 à 3 **caractérisé en ce que** la zone de début de coulée avant introduction du séparateur et coulée du deuxième alliage est également éboutée.

5. Procédé selon l'une des revendications 1 à 4 **caractérisé en ce que** ledit séparateur est une plaque sensiblement plane dont la découpe épouse une section verticale du front de solidification en traversant le moule de part en part.

6. Procédé selon l'une des revendications 1 à 4 **caractérisé en ce que** ledit séparateur est un corps cylindrique creux.

7. Procédé selon l'une des revendications 1 à 4 **caractérisé en ce que** ledit séparateur est un corps creux à section sensiblement rectangulaire.

8. Procédé selon la revendication 7 **caractérisé en ce que** la section sensiblement rectangulaire est à coins arrondis, de façon à épouser une section horizontale du front de solidification de la plaque coulée.

9. Procédé selon la revendication 7 **caractérisé en ce que** le corps creux est de section parfaitement rectangulaire et est alors délimité en partie inférieure par une surface plane à angles retroussés de façon épouser la forme du front de solidification dans lesdits coins.

10. Procédé selon l'une des revendications 1 à 9 **caractérisé en ce que** ledit séparateur est en matériau métallique du type acier ou métal réfractaire tel que notamment molybdène ou tungstène.

11. Procédé selon l'une des revendications 1 à 9 **caractérisé en ce que** ledit séparateur est en matériau réfractaire à base de céramique ou de céramique renforcée de fibre de verre.

12. Procédé selon l'une des revendications 1 à 11 **caractérisé en ce que** la vibration dudit séparateur est à faible amplitude, typiquement de l'ordre de la centaine de µm à des fréquences de l'ordre de la centaine de Hz jusqu'à des fréquences ultrasoniques.

13. Procédé selon l'une des revendications 1 à 12 **caractérisé en ce que** la vibration est produite par un vibrateur choisi dans le groupe des vibrateurs pneumatiques, électriques ou par ultrasons.

14. Procédé selon l'une des revendications 1 à 13 **caractérisé en ce que** la fréquence de vibration est de 100 à 20000 Hz.

15. Procédé selon l'une des revendications 1 à 14 **caractérisé en ce que** l'amplitude de vibration est de 100 à 200 µm.

16. Procédé selon l'une des revendications 1 ou 2 **caractérisé en ce que** lesdits premier et deuxième alliages sont de compositions identiques.

17. Procédé selon l'une des revendications 1 à 16 modifié en ce qu'il est appliqué à la coulée de plus de deux alliages utilisant alors plus d'un séparateur.

18. Dispositif de coulée semi-continue verticale à refroidissement direct de plaques ou billettes, comportant un moule de coulée semi-continue verticale tubulaire cylindrique ou rectangulaire, à extrémités ouvertes, à l'exception de l'extrémité inférieure fermée en début de coulée par un faux fond qui se déplace en descendant grâce à un descenseur au cours de la coulée de la plaque ou billette, l'extrémité supérieure étant destinée à l'alimentation en métal, l'extrémité inférieure à la sortie de la plaque ou billette, ladite extrémité supérieure étant munie de deux moyens d'alimentation en métal liquide, typiquement des busettes ou goulottes, et d'un séparateur apte à être introduit dans le moule, dans le marais de métal liquide au contact du front de solidification, divisant par la même le marais en deux zones distinctes, **caractérisé en ce que** ledit séparateur est relié à un vibrateur permettant de l'animer d'un mouvement de vibration typiquement multidirectionnelle, au moins pendant toute la durée de son contact avec le front de solidification, la vibration étant du type à faible amplitude, typiquement de l'ordre de la centaine de µm, préférentiellement de 100 à 200 µm, à des fréquences de l'ordre de la centaine de Hz jusqu'à des fréquences ultrasoniques, et préférentiellement de 100 à 20000 Hz.

19. Dispositif selon la revendication 18 **caractérisé en ce que** ledit séparateur est une plaque sensiblement plane.

20. Dispositif selon la revendication 18 **caractérisé en ce que** ledit séparateur est un corps cylindrique creux associé à un moule tubulaire de section sensiblement circulaire.

21. Dispositif selon la revendication 19 **caractérisé en ce que** ledit séparateur est un corps creux à section sensiblement rectangulaire associé à un moule tubulaire de section sensiblement rectangulaire.

22. Dispositif selon la revendication 20 **caractérisé en ce que** la section sensiblement rectangulaire dudit séparateur est à coins arrondis.

23. Dispositif selon la revendication 21 **caractérisé en ce que** ledit séparateur est de section parfaitement rectangulaire et est délimité en partie inférieure par une surface plane à angles retroussés pour épouser la forme du front de solidification dans les dits coins.

24. Dispositif selon l'une des revendications 18 à 23 **caractérisé en ce que** ledit séparateur est en matériau métallique du type acier ou métal réfractaire tel que notamment molybdène ou tungstène.

25. Dispositif selon l'une des revendications 18 à 23 **caractérisé en ce que** ledit séparateur est en matériau réfractaire à base de céramique ou de céramique renforcée de fibre de verre.

26. Dispositif selon l'une des revendications 18 à 25 **caractérisé en ce que** la vibration est produite par un vibrateur choisi dans le groupe des vibrateurs pneumatiques, électriques ou par ultrasons.

27. Dispositif selon l'une des revendications 18 à 26 modifié en ce qu'il comporte plus d'un séparateur, plus de deux moyens d'alimentation en métal liquide, pour la coulée de plaques ou billettes comportant plus de deux alliages d'aluminium.

## Patentansprüche

1. Verfahren zum halbkontinuierlichen Vertikalgießen mit direkter Kühlung von Walzbarren oder Pressbolzen, bei dem ein Separator und zwei nach beiden Seiten des Separators angeordnete Einrichtungen zur Zuführung von flüssigem Metall, typischerweise Gießrohre oder Zuführungsrinnen, eingesetzt werden, mit folgenden Schritten:
a) Gießen einer ersten Aluminiumlegierung in die Gießform zum halbkontinuierlichen Vertikalgießen mithilfe des ersten Gießrohrs,
b) Einsetzen des metallischen oder aus feuerfestem Material bestehenden Separators in die Gießform im Kontakt mit der Erstarrungsfront,
c) Gießen einer zweiten Aluminiumlegierung auf der anderen Seite des Separators mithilfe des zweiten Gießrohrs,
d) Anheben des Separators etwa gleichzeitig mit dem Stoppen des Gießens der Legierungen oder kurz davor, wodurch dann eine Mischung der Legierungen im Endbereich des Barrens oder Bolzens möglich ist,
e) Herausnehmen des erstarrten Barrens oder Bolzens aus der Gießform zum halbkontinuierlichen Gießen,
**dadurch gekennzeichnet, dass** der Separator zumindest für die gesamte Dauer seines Kontakts mit der Erstarrungsfront mithilfe eines Vibrators in Schwingung versetzt wird, so dass der Separator nicht von dem festen Metall eingeschlossen und mitgeschleppt wird.

2. Verfahren nach Anspruch 1, **dadurch gekennzeichnet, dass** der Separator vor dem Stoppen des Gießens leicht angehoben wird, wodurch die Vermischung der Legierungen in einem Bereich möglich ist, der dem genannten Endbereich entspricht, und dass dieser Bereich anschließend geschopft wird.

3. Verfahren nach einem der Ansprüche 1 oder 2, **dadurch gekennzeichnet, dass** die Legierungen unterschiedliche Zusammensetzungen haben.

4. Verfahren nach einem der Ansprüche 1 bis 3, **dadurch gekennzeichnet, dass** der Anfangsbereich vor Einbringen des Separators und Gießen der zweiten Legierung ebenfalls geschopft wird.

5. Verfahren nach einem der Ansprüche 1 bis 4, **dadurch gekennzeichnet, dass** der Separator eine im Wesentlichen ebene Platte ist, die im Zuschnitt an einen vertikalen Abschnitt der Erstarrungsfront angepasst ist und dabei die Gießform vollständig durchsetzt.

6. Verfahren nach einem der Ansprüche 1 bis 4, **dadurch gekennzeichnet, dass** der Separator ein hohler zylindrischer Körper ist.

7. Verfahren nach einem der Ansprüche 1 bis 4, **dadurch gekennzeichnet, dass** der Separator ein hohler Körper mit im Wesentlichen rechteckigem Querschnitt ist.

8. Verfahren nach Anspruch 7, **dadurch gekennzeichnet, dass** der im Wesentlichen rechteckige Querschnitt abgerundete Ecken aufweist, um sich an einen horizontalen Abschnitt der Erstarrungsfront des gegossenen Barrens anzupassen.

9. Verfahren nach Anspruch 7, **dadurch gekennzeichnet, dass** der hohle Körper einen exakt rechteckigen Querschnitt aufweist und dabei im unteren Bereich durch eine ebene Fläche mit hochgezogenen Winkeln begrenzt ist, um sich an die Form der Erstarrungsfront in den Ecken anzupassen.

10. Verfahren nach einem der Ansprüche 1 bis 9, **dadurch gekennzeichnet, dass** der Separator aus metallischen Material vom Typ Stahl oder hochschmelzendem Metall wie insbesondere Molybdän oder Wolfram besteht.

11. Verfahren nach einem der Ansprüche 1 bis 9, **dadurch gekennzeichnet, dass** der Separator aus feuerfestem Material auf Basis von Keramik oder glasfaserverstärkter Keramik besteht.

12. Verfahren nach einem der Ansprüche 1 bis 11, **dadurch gekennzeichnet, dass** die Schwingung des Separators eine Schwingung mit kleiner Amplitude ist, typischerweise von etwa hundert µm bei Frequenzen von etwa hundert Hz bis zu Ultraschallfrequenzen.

13. Verfahren nach einem der Ansprüche 1 bis 12, **dadurch gekennzeichnet, dass** die Schwingung von einem Vibrator erzeugt wird, der ausgewählt ist aus der Gruppe der pneumatischen, elektrischen oder Ultraschall-Vibratoren.

14. Verfahren nach einem der Ansprüche 1 bis 13, **dadurch gekennzeichnet, dass** die Schwingungsfrequenz 100 bis 20000 Hz beträgt.

15. Verfahren nach einem der Ansprüche 1 bis 14, **dadurch gekennzeichnet, dass** die Schwingungsamplitude 100 bis 200 µm beträgt.

16. Verfahren nach einem der Ansprüche 1 oder 2, **dadurch gekennzeichnet, dass** die erste und zweite Legierung gleiche Zusammensetzungen haben.

17. Verfahren nach einem der Ansprüche 1 bis 16, dadurch geändert, dass es beim Gießen von mehr als zwei Legierungen Anwendung findet, wobei dann mehr als ein Separator eingesetzt wird.

18. Vorrichtung zum halbkontinuierlichen Vertikalgießen mit direkter Kühlung von Walzbarren oder Pressbolzen, welche Vorrichtung eine rohrförmige, zylindrische oder rechteckige Gießform zum halbkontinuierlichen Vertikalgießen mit offenen Enden aufweist, mit Ausnahme des unteren Endes, das zu Beginn des Gießvorgangs mit einem Zwischenboden verschlossen wird, welcher Zwischenboden beim Gießen des Barrens oder Bolzens mit einer Senkvorrichtung nach unten bewegt wird, wobei das obere Ende zur Metallzuführung, das untere Ende zum Herausführen des Barrens oder Bolzens dient, wobei das obere Ende zwei Einrichtungen zur Zuführung von flüssigem Metall, typischerweise Gießrohre oder Zuführungsrinnen, und einen in der Gießform in den Flüssigmetallsumpf in Kontakt mit der Erstarrungsfront einbringbaren Separator aufweist, der den Sumpf in zwei voneinander getrennte Bereiche unterteilt, **dadurch gekennzeichnet, dass** der Separator mit einem Vibrator verbunden ist, mit dem er zumindest für die gesamte Dauer seines Kontakts mit der Erstarrungsfront typischerweise in mehrere Richtungen in Schwingung versetzt werden kann, wobei die Schwingung von kleiner Amplitude ist, typischerweise von etwa hundert µm, vorzugsweise von 100 bis 200 µm, bei Frequenzen von etwa hundert Hz bis zu Ultraschallfrequenzen, und vorzugsweise von 100 bis 20000Hz.

19. Vorrichtung nach Anspruch 18, **dadurch gekennzeichnet, dass** der Separator eine im Wesentlichen ebene Platte ist.

20. Vorrichtung nach Anspruch 18, **dadurch gekennzeichnet, dass** der Separator ein hohler zylindrischer Körper ist, der einer rohrförmigen Gießform mit im Wesentlichen kreisrundem Querschnitt zugeordnet ist.

21. Vorrichtung nach Anspruch 19, **dadurch gekennzeichnet, dass** der Separator ein hohler Körper mit im Wesentlichen rechteckigem Querschnitt ist, der einer rohrförmigen Gießform mit im Wesentlichen rechteckigem Querschnitt zugeordnet ist.

22. Vorrichtung nach Anspruch 20, **dadurch gekennzeichnet, dass** der im Wesentlichen rechteckige Querschnitt des Separators abgerundete Ecken aufweist.

23. Vorrichtung nach Anspruch 21, **dadurch gekennzeichnet, dass** der Separator einen exakt rechteckigen Querschnitt aufweist und im unteren Bereich durch eine ebene Fläche mit hochgezogenen Winkeln begrenzt ist, um sich an die Form der Erstarrungsfront in den Ecken anzupassen.

24. Vorrichtung nach einem der Ansprüche 18 bis 23, **dadurch gekennzeichnet, dass** der Separator aus metallischen Material vom Typ Stahl oder hochschmelzendem Metall wie insbesondere Molybdän oder Wolfram besteht.

25. Vorrichtung nach einem der Ansprüche 18 bis 23, **dadurch gekennzeichnet, dass** der Separator aus feuerfestem Material auf Basis von Keramik oder glasfaserverstärkter Keramik besteht.

26. Verfahren nach einem der Ansprüche 18 bis 25, **dadurch gekennzeichnet, dass** die Schwingung von einem Vibrator erzeugt wird, der ausgewählt ist aus der Gruppe der pneumatischen, elektrischen oder Ultraschall-Vibratoren.

27. Vorrichtung nach einem der Ansprüche 18 bis 26, dadurch geändert, dass die Vorrichtung für das Gießen von Barren oder Bolzen, die aus mehr als zwei Aluminiumlegierungen bestehen, mehr als einen Separator, mehr als zwei Einrichtungen zur Zuführung von flüssigem Metall aufweist.

## Claims

1. A semi-continuous vertical direct chill casting process for manufacturing rolling slabs or extrusion billets, in which a separator and two liquid metal supply systems ,typically spouts or troughs or tundishes arranged on either side of the separator, are used. This process features the following steps:
a) One aluminium alloy is cast through a spout into the semi-continuous vertical casting mould,
b) The separator , made of metal or a refractory material, is introduced into the mould, in contact with the solidification front,
c) The second aluminium alloy is cast into the semi-continuous vertical casting mould, on the other side of the separator, via a second spout,
d) The separator is raised almost simultaneously with the end of casting of the alloys, or slightly before casting is complete, in which case, the alloys may mix together in the zone in which slab or billet casting ended,
e) The solidified slab or billet is removed from the semi-continuous casting mould,
**characterized in that** using a vibrator, a vibratory motion is applied to the separator, at least while it is in contact with the solidification front, to prevent said separator from becoming trapped and entrained by the solidified metal.

2. A process according to claim 1, **characterized in that** the separator is raised slightly before casting ceases, enabling the alloys to mix in the zone where casting ends, with this end zone then being cropped.

3. A process according to one of claims 1 or 2, **characterized in that** the alloys have different compositions.

4. A process according to one of claims 1 to 3, **characterized in that** the part of the slab or billet where casting begins, before the separator is inserted and the second alloy cast, is also cropped.

5. A process according to one of claims 1 to 4, **characterized in that** the separator is an essentially flat plate cut so as to mate with a vertical section of the solidification front extending across the mould.

6. A process according to one of claims 1 to 4, **characterized in that** the separator is a hollow cylinder.

7. A process according to one of claims 1 to 4, **characterized in that** the separator is a hollow body of essentially rectangular cross-section.

8. A process according to claim 7, **characterized in that** the essentially rectangular cross-section features rounded corners for effective mating with a horizontal section of the cast slab's solidification front.

9. A process according to claim 7, **characterized in that** the hollow body has a perfectly rectangular cross-section and a bottom defined by a non-flat surface with profiled corners that match the shape of the solidification front in the corners.

10. A process according to any of claims 1 to 9, **characterized in that** the separator is made of steel or similar metallic material or a refractory metal such as molybdenum or tungsten.

11. A process according to any of claims 1 to 9, **characterized in that** the aforementioned separator is made of a ceramic or glass fibre-reinforced ceramic refractory material.

12. A process according to any of claims 1 to 11, **characterized in that** the amplitude of the vibrations applied to the separator is small, typically around 100 µm at frequencies ranging from approximately 100 Hz up to ultrasonic frequencies.

13. A process according to any of claims 1 to 2, **characterized in that** the vibratory motion is produced by any pneumatic, electric or ultrasound-emitting vibrator.

14. A process according to any of claims 1 to 13, **characterized in that** the vibration frequency is in a range between 100 and 20,000 Hz.

15. A process according to any of claims 1 to 14, **characterized in that** the vibration amplitude is in a range between 100 and 200 µm.

16. A process according to one of claims 1 or 2, **characterized in that** the first and second alloys have the same composition.

17. A process according to any of claims 1 to 16, modified to enable the casting of more than two alloys, using multiple separators.

18. A semi-continuous direct chill vertical slab or billet casting device featuring a tubular cylindrical or rectangular semi-continuous vertical casting mould that is open-ended except for the bottom end, which is sealed at the start of casting by a bottom block. A lowering mechanism moves this bottom block downwards as the slab or billet is cast and solidified by water in direct contact with the product. Liquid metal is poured into the top of the mould, and the slab or billet exits from the bottom end. The top opening is equipped with two metal supply devices, typically spouts or troughs, and a separator designed to be inserted into the sump of liquid metal in contact with the solidification front inside the mould, thereby dividing the sump into two separate zones, **characterized by** the fact that the separator is connected to a vibrator device that enables a typically multidirectional vibratory motion to be imparted to the separator, at least throughout the period in which it is in contact with the solidification front. These vibrations are of low amplitude, typically of the order of 100 µm (preferably between 100 and 200 µm), and are delivered at frequencies in a range between approximately 100 Hz up to ultrasonic frequencies, (preferably between 100 and 20,000 Hz).

19. A device according to claim 18, **characterized in that** the separator is an essentially flat plate.

20. A device according to claim 18, **characterized in that** the separator is a hollow cylinder used in combination with a tubular mould of essentially circular cross-section.

21. A device according to claim 19, **characterized in that** the separator is a hollow body of essentially rectangular cross-section used in combination with a tubular mould of essentially rectangular cross-section.

22. A device according to claim 20, **characterized in that** the essentially rectangular cross-section of the separator features rounded corners matting a horizontal section of the top.

23. A process according to claim 21, **characterized in that** the separator is of perfectly rectangular cross-section and has a bottom defined by a non-flat surface with profiled corners that match the shape of the solidification front in the corners.

24. A process according to any of claims 18 to 23, **characterized in that** the separator is made of steel or similar metallic material or a refractory metal such as molybdenum or tungsten.

25. A device according to any of claims 18 to 23 **characterized in that** the aforementioned separator is made of a ceramic or glass fibre-reinforced ceramic refractory material.

26. A device according to any of claims 18 to 25, **characterized in that** the vibratory motion is produced by any pneumatic, electric or ultrasound-emitting vibrator.

27. A device according to any of claims 18 to 26, modified to have more than one separator and more than two liquid metal supply devices, enabling slabs or billets to be cast using more than two aluminium alloys.
